# FASCICULE DE BREVET EUROPEEN

(11) **EP 0 914 780 B1**
(45) Date de publication et mention de la délivrance du brevet: **09.04.2003**
(21) Numéro de dépôt: 98440237.0
(22) Date de dépôt: 27.10.1998
(51) Int. Cl.: A41C 3/00

(54) **Armature de rigidification pour soutien-gorge réalisée en matériau thermoplastique ou thermodurcissable comportant des fibres longitudinales de rigidification**
Thermoplastischer oder wärmehärtbarer Versteifungsbügel für Büstenhalter mit länglichen Versteifungsfasern
Thermoplastic or thermosetting brassiere frame including elongated stiffening fibres

(30) Priorité: 27.10.1997 FR 9713607
(43) Date de publication de la demande: 12.05.1999
(73) Titulaire: PLAYTEX APPAREL, INC., Stamford Connecticut 06904 (US)
(72) Inventeur: Lattanzi, Nicolas, Charpenay, 38110 Saint Clair de la Tour (FR)
(74) Mandataire: Littolff, Denis

(56) Documents cités:
- FR-A- 1 338 125
- FR-A- 2 140 798
- US-A- 4 558 705
- US-A- 5 084 222
- US-A- 5 167 891
- US-A- 5 624 386

## Description

La présente invention concerne une armature de rigidification pour soutien-gorge en matériau thermoplastique ou thermodurcissable.

Jusqu'à ce jour, dans l'art antérieur, les armatures de rigidification d'une partie de vêtement sont généralement réalisées en métal, et parfois déjà en matériau thermoplastique.

Les armatures réalisées en métal présentent une rigidité intéressante due au module d'élasticité élevé notamment de l'acier, mais également des autres métaux. Elles présentent cependant certains désavantages tels que le manque de mémoire élastique engendrant des déformations rémanentes sous certaines sollicitations et/ou opérations de lavage, ainsi qu'une faible protection à la corrosion et/ou à l'oxydation.

Les armatures thermoplastiques des arts antérieurs ont pallié aux problèmes de corrosion et d'oxydation, mais nécessitent des sections à forte inertie de surface et éventuellement un renfort d'une charge de fibres de verre courtes, permettant d'assurer une rigidité satisfaisante, toutefois inférieure à celle de l'acier. Les fibres courtes utilisées jusqu'ici ont généralement une longueur comprise entre 0,2 mm et 1 mm, longueurs insuffisantes pour que leur rendement soit optimal en terme de rigidification, comme on le verra en détail plus loin.

Le brevet US-A-4 558 705 au nom du déposant propose ainsi des armatures avec une section qui se modifie selon la place disponible dans la géométrie globale de l'armature. L'enveloppe de l'armature de rigidification est réalisée en résine éventuellement renforcée par des fibres internes, par exemple des fibres de verre, qui peuvent prendre une orientation aléatoire, et se retrouver même transversale. Ces fibres ne permettent donc pas une rigidification de la structure.

L'art antérieur connaît également des armatures présentant une rigidité obtenue à l'aide de fibres orientées suivant l'axe des armatures, mais elles sont toutes obligatoirement obtenues à l'aide de fibres s'étendant sur la totalité de leur longueur.

Le document FR-A-1 338 125 divulgue, par exemple, une armature semi-circulaire, notamment destinée à des soutiens-gorge, réalisée à partir de fibres de verre imprégnées de résine époxy et qui courent le long de la totalité de l'armature.

Le document US-A-5 167 891 concerne un procédé pour fabriquer des pièces en plastique curviligne utilisé notamment comme armature de soutien-gorge. Ces pièces peuvent être fabriquées à partir de deux fibres internes thermoplastiques, par exemple en polyester, enrobées dans une matrice en plastique pour former un fil thermoplastique. Celui-ci, encore chaud, est conformé sous forme de bobine avant d'être découpé pour donner la pièce en plastique curviligne. Là encore, les fibres internes s'étendent tout le long de la pièce obtenue au final.

Le document US-A-5 624 386 se rapporte quant à lui à des barres stratifiées en matériau composite thermoplastique et thermoformable destinées à des usages orthopédiques. Suivant le procédé décrit dans ce document, chaque barre est réalisée à l'aide de multiples couches superposées contenant des fibres orientées dans au moins deux directions différentes de façon à améliorer la résistance à la flexion et à la torsion. Les couches formant chaque barre sont également renforcées par des fibres rectilignes s'étendant d'une extrémité à l'autre desdites couches.

L'armature de rigidification selon la présente invention vise à pallier les problèmes que présentent les armatures métalliques ou thermoplastiques précitées, permettant d'avoir une rigidité optimale en combinant des fibres de longueur variable et une orientation uniforme de celle-ci. Comme on l'a mentionné auparavant, l'armature utilisée comporte une matrice réalisée en matériau thermoplastique ou thermodurcissable.

Parmi les matériaux thermoplastiques utilisables, on peut citer notamment :
- les matières polyamides aliphatiques :
   . polyamide 6-6 (PA 6-6)
   . polyamide 6 (PA 6)
   . polyamide 11 (PA 11)
   . polyamide 12 (PA 12)
- les matières polyamides aromatiques :
   . polyamide 46 (PA 46)
- les matières styréniques :
   . acrylonitrile - butadiène - styrène (ABS)
   . acrylonitrile - styrène - acrylate (ASA)
   . styrène - acrylonitrile (SAN)
   . styrène - butadiène (SIB)
   . styrène - anhydride maléique (SMA)
   . styrène - α - méthylstyrène (S/MS)
- les matières polyoléfines :
   . polyéthylène (PE)
   . polypropylène (PP)
- les matières polyacétals :
   . polyoxyméthylène (POM)
- les matières polycarbonates (PC)
- les matières polyesters saturés :
   . polyéthylène téréphtalate (PET)
   . polybutylène téréphtalate (PBT)

Parmi les matériaux thermodurcissables, ceux qui peuvent être utilisés dans le cadre de l'invention sont notamment :
- les matières polyesters insaturés (UP) ;
- les matières polyépoxydes (EP) ;
- les matières polyuréthannes (PUR) ;
- les matières polyacryliques (PMMA) ;
- les matières polyimides (PI).

La caractéristique majeure des armatures de rigidification de l'invention réside dans le fait que les fibres de rigidification intégrées à la matrice et orientées suivant des arcs de courbure parallèle à la génératrice de l'armature comportent un pourcantage de fibres de rigidification dont la longueur est supèrieure à 5 mm et inférieure à la longueur totale de l'armature.

En d'autres termes, lesdites armatures ne sont dotées que de fibres parallèles à l'arc moyen formant leur axe théorique.

Ceci peut se faire suivant deux modes de réalisation :
- l'armature ne peut comporter qu'un pourcentage de fibres dont la longueur est supérieure à 5 mm.
- l'armature peut comporter au moins une fibre de rigidification joignant ses deux extrémités, ainsi qu'un certain pourcentage de fibres dont la longueur est supérieure à 5 mm.
-

Les fibres de longueur supérieure à 5 mm sont bien entendu de longueur strictement inférieure à la longueur de l'armature déployée, et sont distinguées des fibres joignant les deux extrémités de ladite armature.

La taille de l'armature étant susceptible de varier selon la taille du vêtement qu'elle rigidifie, la longueur des fibres peut elle aussi varier selon la taille de l'armature, notamment lorsqu'on se place dans le second mode de réalisation. Ce n'est cependant pas une obligation, en particulier dans le premier mode.

Dans tous les cas, le volume alloué à la matrice contenant ces fibres ne peut être inférieur à 10%.

Pour assurer leur fonction relativement à l'invention, les fibres de rigidification doivent avoir un diamètre compris entre 0,05 mm et 3 mm. De préférence, et selon le matériau utilisé, ce diamètre est choisi dans un intervalle compris entre 0,1 mm et 3 mm. Selon l'invention, ledit matériau est choisi parmi le verre, le carbone ou les polyamides aromatiques pour lesquels on a substitué partiellement un groupe aromatique à la chaîne principale aliphatique. Il peut bien entendu également y avoir une combinaison de ces matériaux.

Pour des raisons structurelles, le diamètre des fibres de verre est compris entre 0,2 mm et 2,5 mm, alors que celui des fibres de carbone est d'environ 0,1 mm. Enfin, les polyamides aromatiques s'utilisent avec des diamètres compris entre 2 mm et 3 mm.

Le diamètre, et donc le choix du matériau, dépend également du procédé de fabrication. Thermoformage, injection, moulage par compression et pultrusion requièrent des diamètres compris entre 0,05 mm et 0,8 mm. Surmoulage et coextrusion nécessitent des diamètres compris entre 0,8 mm et 3 mm.

Selon un exemple possible, un polyamide aromatique utilisable dans le cadre de l'invention peut être un polyamide isophtalic, qui obéit à la formule chimique suivante :

De manière plus générale, il est possible d'utiliser les polyamides aromatiques disponibles sur le marché, tels que ceux qui sont connus sous les dénominations commerciales ou les marques commerciales suivantes : Kevlar, Grivory, Arlen, Twaron, Ixef, etc.

Comme application, on a cité les bonnets de soutien-gorge, mais il est clair que ces armatures peuvent également être employées pour d'autres articles, non-revendiqués par exemple dans la chemiserie homme pour renforcer des cols de chemise, ou dans le cadre de vêtements professionnels pour renforcer diverses parties du vêtement.

Les guêpières, maillots de bain, etc... sont de plus considérés comme équivalents aux soutien-gorge.

L'invention va à présent être décrite de manière plus détaillée, en référence aux figures annexées, pour lesquelles :
- la figure 1 représente en vue de dessus une armature selon l'invention montrant via un exemple l'orientation des fibres de rigidification ;
- la figure 2 représente en perspective une combinaison de différentes fibres de rigidification dans une armature ;
- la figure 3 montre un soutien-gorge équipé d'armatures selon la présente invention.

Dans ces figures, les mêmes références désignent des éléments assurant la même fonction.

Ainsi, l'armature (1) suivant l'invention comporte des fibres de rigidification (Fn) orientées suivant des courbures (C) parallèles aux courbures externes de ladite armature (1). Autrement dit, les arcs de cercle (C) des fibres de rigidification (Fn) ont des axes parallèles aux génératrices (G) du volume constituant l'armature (1).

Ces fibres (Fn) ayant un haut module d'élasticité, elles sont dès lors utilisées de façon optimale dans la matrice lorsque l'armature (1) est soumise à des efforts de flexion notamment dus à des sollicitations en traction et en compression, par exemple en bouts d'armature (1).

Cette géométrie permet en effet aux fibres de rigidification (Fn) de contribuer dans leur totalité au comportement en flexion de l'armature, ce qui n'est pas le cas dans les structures actuelles.

En effet, dans le cas d'utilisation de fibres courtes non orientées des arts antérieurs, le comportement en flexion de l'armature est principalement dépendant des caractéristiques mécaniques intrinsèques de la matrice utilisée pour enrober les fibres. La raison en est que les armatures de l'art antérieur sont généralement fabriquées selon un procédé d'injection utilisant des fibres courtes dont la longueur est comprise entre 0,2 mm et 1 mm.

Les fibres étant de longueur très inférieure à la longueur et même aux dimensions de la section de l'armature, elles peuvent en principe s'orienter de manière totalement aléatoire. Toutefois, la température du moule étant inférieure à la température de la matière plastique injectée, les fibres ont tendance à se plaquer en surface et à s'aligner parallèlement au sens du flux d'injection, c'est-à-dire aussi parallèlement aux parois du moule.

La rigidité de l'armature dépend donc également pour une part du taux de ces fibres parallèles en surface, lequel dépend à son tour de la matière utilisée pour la matrice, qui est soit amorphe, soit semi-cristalline, soit cristalline.

A l'intérieur de l'armature, les fibres étant disposées anarchiquement, la rigidité n'est pratiquement plus fonction que du matériau choisi pour la matrice, ce qui n'est bien entendu pas le cas pour l'invention.

Dans la représentation de l'invention apparaissant en figure 1, une seule fibre (Fn) est dessinée. Cependant, n'est un entier quelconque, symbolisant le nombre total de fibres contenu dans l'armature, quelle que soit leur longueur. La représentation graphique unitaire utilisée vise simplement à améliorer la clarté du dessin.

Selon un mode de réalisation possible, l'armature (1) de rigidification est réalisée par un procédé de surmoulage par injection, et elle comporte au moins une fibre de rigidification (Fl), apparaissant en figure 2, de longueur équivalente à la longueur totale déployée de l'armature (1), ainsi qu'un certain pourcentage de fibres (Fc) dont la longueur est supérieure à 5 mm, comme on l'a vu précédemment.

Le surmoulage d'au moins une fibre continue par une matrice thermoplastique ou thermodurcissable dans un moule, ladite matrice comportant un pourcentage de fibres supérieur à 5 mm, permet d'obtenir un mélange de fibres continues, de fibres mi-longues, et de matrice. Dans la mesure où l'empreinte du moule a une section dont la plus grande dimension est inférieure à 5 mm, l'orientation des fibres suivant les courbures de l'armature est alors automatique.

En effet, le rapport de la plus grande largeur de section de l'armature (1) à la longueur des fibres de rigidification (Fn) est inférieur à 1, ce qui implique que lesdites fibres ne peuvent pas prendre une orientation d'allure transversale, mais uniquement une orientation d'allure longitudinale. L'orientation des fibres (Fn) suivant la courbure de l'armature résulte nécessairement des dimensions comparées du moule et des fibres, et du procédé de surmoulage par injection lui-même, impliquant un flux de matière.

L'armature (1) peut également être réalisée via d'autres procédés de fabrication, tels que le thermoformage, le moulage par compression, la pultrusion, la coextrusion, etc.

Dans le cas du thermoformage, la matière utilisée pour la matrice est d'allure surfacique, de type plaque ou feuille, à partir de laquelle on réalise la structure volumique de l'armature (1):

Le moulage par compression utilise de préférence une matière première de type pulvérulente, ou une préforme, pour réaliser la matrice de l'armature, cette matière première étant insérée dans une empreinte subissant une compression visant à ramollir ladite matière pour lui faire prendre la forme de l'empreinte.

Dans les deux cas, on peut obtenir une structure quasi isotrope, permettant d'améliorer le comportement en torsion de l'armature (1). Celle-ci est également dotée de fibres courtes (Fc) de longueur excédant 5 mm, existant selon un certain pourcentage par rapport au volume de ladite armature (1).

La pultrusion consiste en une imprégnation des fibres (Fn), en continu, par une résine ou plus généralement par une matière plastique constituant la matrice. L'ensemble passe ensuite à travers un guide, puis un moule chauffant conférant à l'armature (1) sa forme définitive.

Ce procédé est applicable à des matières thermodurcissables et thermoplastiques, bien qu'il soit plus courant avec les premières nommées. Il conduit alors à des structures plus rigides que celles que l'on obtiendrait avec des thermoplastiques, mais qui présentent moins d'élasticité, c'est-à-dire qui ne reviennent pas à leur forme initiale après application de contraintes mécaniques, par exemple en torsion.

Toutefois, si la réponse aux sollicitations mécaniques peut être considérée comme moins bonne, le comportement réel, par exemple comme armature de soutien-gorge, est bien meilleur car bien plus confortable pour l'utilisatrice.

Les fibres, imprégnées de résine par exemple époxy, sortent d'une buse et sont ensuite enroulées sur un mandrin de forme permettant d'obtenir, de part et d'autre d'un axe longitudinal dudit mandrin, deux armatures (1) de même forme. A ce stade, les fibres imprégnées sont encore à une température située au-dessus du point de transition vitreuse, et elles sont donc encore suffisamment molles pour être formées sur le mandrin.

La pultrusion peut également être associée à un enroulement filamentaire, c'est-à-dire que des filaments imprégnés de la même résine, en nappes, englobent les fibres précitées. Les fibres imprégnées pultrudées, ainsi que ledit enroulement filamentaire, s'enroulent autour du même mandrin et y polymérisent ensemble. L'avantage de cette technique réside dans le fait que le nappage externe améliore la surface extérieure de l'armature (1), uniformise et parallélise les fibres, ce qui a pour effet d'améliorer la réponse mécanique à la traction et à la torsion.

La coextrusion est également un procédé continu, permettant d'enrober de matrice synthétique extrudée un faisceau constitué des fibres (Fn) pour obtenir une armature (1) coextrudée. Ledit faisceau de fibres ne comprend dans ce cas que des fibres de renfort, à l'exclusion de toute matière additionnelle liant les fibres du faisceau entre elles.

Dans les deux derniers cas, il faut procéder à un tronçonnage des armatures à la dimension voulue.

Les fibres de rigidification (Fn), (Fc), (Fl) ont un diamètre qui dépend bien entendu du procédé utilisé.

Des diamètres plus faibles, entre 0,05 mm et 0,8 mm sont utilisés pour la pultrusion, l'injection, le thermoformage ou le moulage par compression. Les trois derniers nécessitent des fibres à faible diamètre car la compression des matériaux qu'ils impliquent entraînerait la rupture de fibres à diamètres supérieurs à l'intervalle fourni.

De même, lors de la mise en forme de l'armature intervenant lors de la pultrusion, les fibres cassent lorsque leur diamètre est trop gros.

Des diamètres entre 0,8 mm et 3 mm peuvent être utilisés pour des procédés de fabrication tels que le surmoulage ou la coextrusion. Le surmoulage entraîne en effet une pression de la matière plastique constituant la matrice sur les fibres (Fn). Si celles-ci sont trop faibles, elles cassent.

Il en va de même pour le procédé de coextrusion, dans lequel la matière plastique externe exerce une forte pression sur la ou les fibres de rigidification.

Pour la fabrication d'armatures (1) selon la présente invention, il est également possible de mettre en oeuvre un procédé de coextrusion qui s'applique non pas directement sur des fibres, mais sur un matériau composite incluant dès l'origine des fibres. Dans ce cas particulier, on peut réduire le diamètre des fibres et le ramener dans l'intervalle précédent.

Cette coextrusion particulière s'exerce en fait sur un matériau central pultrudé, un composite par exemple basé sur du polyéthylène téréphtalate (PET). Ce matériau thermoplastique apporte une certaine rigidité à l'ensemble, mais souffre d'un manque de mémoire élastique.

Ensuite, cette âme centrale composite est en quelque sorte gainée par un matériau élastique qui empêche au surplus que des fibres ou filaments internes ne sortent du volume de l'armature, ce qui pourrait avoir des effets préjudiciables à la fois pour le tissu entourant l'armature et pour la peau des personnes portant un vêtement doté d'une telle armature.

Le gainage réalisé par cette coextrusion appliqué à une âme centrale pultrudée peut être fait en un polyacétal du type polyoxyméthylène.

Lorsqu'on utilise ce procédé de fabrication des armatures (1), il est en outre nécessaire d'appliquer un post-formage à chaud au produit coextrudé en continu.

Parmi les matériaux constituant les fibres de rigidification (Fn), (FI), (Fc), et selon les procédés utilisés, il est prévu d'employer, comme on l'a mentionné, le verre, le carbone ou les polyamides aromatiques pour lesquels on a substitué partiellement un groupe aromatique à la chaîne principale aliphatique, ou encore une combinaison d'au moins deux de ces matériaux.

En effet, les modules d'élasticité en flexion et en traction que présentent ces matériaux permettent de choisir avantageusement des fibres dont les modules d'Young sont dans une plage comprise entre 10 000 Mpa et 280 000 Mpa. On peut alors adapter la rigidité de l'armature (1) selon les conditions d'utilisation.

A titre d'exemple, le module d'Young des fibres de carbone représente la borne supérieure de l'intervalle : E = 280 000 Mpa.

A titre d'exemple non limitatif, l'armature de rigidification (1) peut être réalisée par pultrusion ou coextrusion d'un des matériaux mentionnés auparavant.

Les procédés de fabrication évoqués sont utilisés suivant le même principe général pour les fibres courtes et les fibres longues.

## Revendications

1. Armature de rigidification (1) pour soutien-gorge réalisée en matériau thermoplastique ou thermodurcissable, et comportant des fibres de rigidification (Fn) intégrées à une matrice et orientées suivant des arcs de courbure (C) parallèles à la génératrice (G) du volume de ladite armature (1), **caractérisée en ce qu'**un pourcentage du volume de l'armature (1) est constitué de fibres de rigidification (Fc) dont la longueur est supérieure à 5 mm et inférieure à la longueur totale de l'armature (1), le volume de la matrice n'étant pas inférieur à 10% du volume total de l'armature (1).

2. Armature de rigidification (1) pour soutien-gorge suivant la revendication 1 **caractérisée en ce qu'**elle comporte au moins une fibre de rigidification (Fl) de longueur équivalente à la longueur totale de l'armature.

3. Armature de rigidification (1) pour soutien-gorge suivant l'une quelconque des revendications précédentes, **caractérisée en ce que** les matériaux constituant les fibres de rigidification (Fn) sont choisis parmi le verre, le carbone ou les polyamides aromatiques pour lesquels on a substitué partiellement un groupe aromatique à la chaîne principale aliphatique, ou une combinaison d'au moins deux de ces matériaux.

4. Armature de rigidification (1) pour soutien-gorge suivant l'une quelconque des revendications précédentes, **caractérisée en ce qu'**elle est fabriquée à l'aide d'un procédé choisi parmi le thermoformage, le moulage par compression, l'injection, la pultrusion et la pultrusion associée à un enroulement filamentaire.

5. Armature de rigidification (1) pour soutien-gorge suivant la revendication précédente, **caractérisée en ce que** le diamètre des fibres de rigidification (Fn) est compris entre 0,05 mm et 0,8 mm.

6. Armature de rigidification (1) pour soutien-gorge suivant l'une quelconque des revendications 1 à 3, **caractérisée en ce qu'**elle est fabriquée à l'aide d'un procédé choisi parmi le surmoulage et la coextrusion.

7. Armature de rigidification (1) pour soutien-gorge suivant la revendication précédente, **caractérisée en ce que** le diamètre des fibres de rigidification (Fn) est compris entre 0,8 mm et 3 mm.

## Patentansprüche

1. Versteifungsarmierung (1) für Büstenhalter, die aus einem thermoplastischen oder hitzehärtenden Material gefertigt ist und in eine Matrix integrierte und entsprechend den parallel zur Mantellinie (G) des Volumens der Armierung (1) verlaufenden Kurvenbögen (C) orientierte Versteifungsfasern (Fn) umfasst, **dadurch gekennzeichnet, dass** ein prozentualer Anteil des Volumens der Armierung (1) aus Versteifungsfasern (Fc) besteht, deren Länge mehr als 5 mm und weniger als die Gesamtlänge der Armierung (1) beträgt, wobei das Volumen der Matrix nicht unter 10 % des Gesamtvolumens der Armierung (1) liegt.

2. Versteifungsarmierung (1) für Büstenhalter nach Anspruch 1, **dadurch gekennzeichnet, dass** sie mindestens eine Versteifungsfaser (F1) umfasst, deren Länge der Gesamtlänge der Armierung entspricht.

3. Versteifungsarmierung (1) für Büstenhalter nach einem der vorstehenden Ansprüche, **dadurch gekennzeichnet, dass** die Materialien für die Versteifungsfasern (Fn) ausgewählt sind unter: Glas, Kohlenstoff oder aromatische Polyamide, bei denen in der aliphatischen Hauptkette eine partielle Substitution mit einer aromatischen Gruppe vorliegt, oder eine Kombination von mindestens zwei dieser Materialien.

4. Versteifungsarmierung (1) für Büstenhalter nach einem der vorstehenden Ansprüche, **dadurch gekennzeichnet, dass** sie durch ein Verfahren hergestellt worden ist, das unter Wärmeformen, Pressformen, Spritzgießen, Pultrusion und Pultrusion in Verbindung mit einer Filamentwicklung ausgewählt ist.

5. Versteifungsarmierung (1) für Büstenhalter nach dem vorstehenden Anspruch, **dadurch gekennzeichnet, dass** der Durchmesser der Versteifungsfasern (Fn) 0,05 bis 0,8 mm beträgt.

6. Versteifungsarmierung (1) für Büstenhalter nach einem der Ansprüche 1 bis 3, **dadurch gekennzeichnet, dass** sie durch Gießen oder Coextrudieren hergestellt worden ist.

7. Versteifungsarmierung (1) für Büstenhalter nach dem vorstehenden Anspruch, **dadurch gekennzeichnet, dass** der Durchmesser der Versteifungsfasern (Fn) 0,8 bis 3 mm beträgt.

## Claims

1. Stiffening support (1) for a brassiere, made from a thermoplastic or thermosetting material and containing stiffening fibres (Fn) integrated in a matrix and oriented along arcs of curvature (C) parallel with the generatrix (G) of the volume of said support (1), **characterised in that** a percentage of the volume of the support (1) is made up of stiffening fibres (Fc), the length of which is in excess of 5 mm and shorter than the total length of the support (1), the volume of the matrix not being less than 10% of the total volume of the support (1).

2. Stiffening support (1) for a brassiere as claimed in claim 1, **characterised in that** it contains at least one stiffening fibre (FI) of a length equivalent to the total length of the support.

3. Stiffening support (1) for a brassiere as claimed in any one of the preceding claims, **characterised in that** the materials constituting the stiffening fibres (Fn) are selected from glass, carbon or aromatic polyamides for which an aromatic group partially substitutes for the main aliphatic chain, or a combination of at least two of these materials.

4. Stiffening support (1) for a brassiere as claimed in any one of the preceding claims, **characterised in that** it is manufactured by means of a process selected from heat forming, compression moulding, injection, pultrusion and pultrusion accompanied by filament winding.

5. Stiffening support (1) for a brassiere as claimed in the preceding claim, **characterised in that** the diameter of the stiffening fibres (Fn) is between 0.05 mm and 0.8 mm.

6. Stiffening support (1) for a brassiere as claimed in any one of claims 1 to 3, **characterised in that** it is manufactured by a process selected from over-moulding and co-extrusion.

7. Stiffening support (1) for a brassiere as claimed in the preceding claim, **characterised in that** the diameter of the stiffening fibres (Fn) is between 0.8 mm and 3 mm.
